# FASCICULE DE BREVET EUROPEEN

(11) **EP 0 072 329 B1**
(45) Date de publication et mention de la délivrance du brevet: **26.03.1986**
(21) Numéro de dépôt: 82401491.4
(22) Date de dépôt: 06.08.1982
(51) Int. Cl.: B22C 9/04

(54) **Procédé de confection d'un élément de moule à carapace céramique et élément de moule obtenu**
Verfahren zur Herstellung eines keramischen Schalenformteils und so erhaltenes Formteil
Process for making a ceramic shell mould element, and mould element obtained

(30) Priorité: 07.08.1981 FR 8115423
(43) Date de publication de la demande: 16.02.1983
(73) Titulaire: CREUSOT-LOIRE, F-75008 Paris (FR)
(72) Inventeur: Flenne, Marcel, F-58160 Imphy (FR)
(74) Mandataire: Bressand, Georges

## Description

La présente invention se rapporte à un procédé de confection d'un élément de moule (moule ou noyau) constitué par une carapace céramique et à l'élément de moule ainsi obtenu. Ce procédé est destiné à être utilisé en fonderie de précision.

Le procédé de moulage en carapace céramique dérivé du procédé en cire perdue est connu par le brevet français 1 204 586. Ce procédé consiste à réaliser une carapace réfractaire mince par dépôt de couches réfractaires successives autour d'un modèle en cire. Chaque couche réfractaire est déposée à l'aide d'une barbotine comprenant un liant à réaction acide ou à réaction basique et une charge réfractaire. A chaque enduction de la barbotine on opère un saupoudrage (stucage) à l'aide d'une poudre réfractaire. Le liant doit être réfractaire et avoir des propriétés agglomérantes à froid et à chaud. On utilise soit le silicate d'éthyle (silicate organique à réaction acide) soit le silicate de soude (silicate inorganique à réaction alcaline). On forme souvent la carapace conformément au brevet français 1 327 999 en déposant une couche à liant alcalin suivie d'une couche à liant acide afin de favoriser la prise des liants. Le modèle en cire revêtu de sa carapace réfractaire est déciré dans un four de chauffage.

Dans un autre procédé de moulage en carapace céramique décrit dans le brevet français 1 384 487, on confectionne la carapace réfractaire sur des plaques-modèles rigides. Ce procédé exige toutefois que les plaques-modèles soient recouvertes d'une matière élastique ce qui nuit à la précision dimensionnelle.

Les procédés précités conviennent mal à la confection de noyaux à carapaces céramiques de grandes dimensions tels que les noyaux ménageant des évidements courbes et gauches tels que ceux utilisés pour le moulage des roues à aubes de turbomachines. On peut réaliser un noyau de ce type en plusieurs parties mais le montage de l'ensemble du noyau pose ensuite de délicats problèmes de positionnement.

On a par exemple proposé dans le brevet GB-A-876 805 de réaliser un moule réfractaire en deux parties élaborées séparément. Chaque partie de moule est constituée par une carapace qui est formée sur une plaque-modèle par dépôt de couches d'une composition liquide durcissable renfermant du matériau réfractaire et de couches de particules réfractaires. Un tel procédé ne peut cependant être appliqué, de façon satisfaisante dans le cas de pièces moulées de grandes dimensions et d'une grande précision dimensionnelle, telles que des roues à aubes de turbines.

La présente invention a donc pour objet un procédé de confection d'un élément de moule consistant à effectuer une succession de couches à l'aide d'une barbotine comprenant une poudre réfractaire et un liant ayant des propriétés agglomérantes à chaud et à froid, chaque dépôt d'une couche étant suivi d'un saupoudrage à l'aide d'une poudre réfractaire et à effectuer une cuisson, ce procédé permettant de réaliser un élément de moule monobloc de grandes dimensions présentant des évidements en contre-dépouilles, tel qu'un noyau pour le moulage d'une roue à aubes de turbomachine, d'une structure allégée et d'une grande précision dimensionnelle.

Dans ce but, le procédé selon l'invention consiste à réaliser une boite dans laquelle sont montées des parties rapportées en matière se désagrégeant à la cuisson, à enduire la boite d'un film mince d'un agent de démoulage, puis à effectuer directement le dépôt de la succession des couches, de manière à obtenir une carapace comportant des parois, des cloisons présentant des évidements correspondant aux parties rapportées et des cavités internes, à extraire ladite carapace de la boite en laissant les parties rapportées encastrées dans la carapace, ces parties rapportées étant détruites à la cuisson.

Selon une caractéristique du procédé les différentes couches dont la première couche qui vient directement au contact de la boite sont déposées à l'aide d'une barbotine au silicate d'éthyle.

Dans le cas d'un noyau de moulage d'une roue de turbomachine, le procédé consiste à monter, à l'intérieur de la boite, des aubes rapportées en matière plastique à former la carapace réfractaire et à démonter la boite en laissant les aubes à l'intérieur de la carapace.

L'élément de moule de type noyau obtenu par le procédé comporte des évidements en contre-dépouille qui correspondent à des aubes et il est caractérisé par le fait qu'il forme deux parois réunies par des cloisons comportant des évidements correspondant aux aubes et forme entre lesdites parois et lesdites cloisons des cavités internes qui débouchent vers l'extérieur.

L'invention va maintenant être décrite avec plus de détails en se référant aux dessins annexés.

La figure 1 représente, en élévation, une boite à noyau servant à la confection d'un noyau pour le moulage d'une roue à aubes courbes et gauches.
La figure 2 est une vue de dessus de la boite représentée sur la figure 1.
La figure 3 est une coupe partielle selon III-III des figures 1 et 2.
La figure 4 représente une coupe axiale de la boite dans laquelle la carapace réfractaire a été constituée.
La figure 5 est une vue en perspective du noyau à carapace réfractaire, après démoulage et avant cuisson.
La figure 6 est une vue en perspective du noyau à carapace réfractaire après cuisson.
La figure 7 représente une coupe axiale d'une boite dans laquelle on réalise la carapace réfractaire du noyau monobloc d'une roue double de turbomachine.
La figure 8 est une coupe selon VIII-VIII de la figure 7.

Dans le procédé selon l'invention on utilise une boite 1 qui épouse la forme extérieure de l'élément de moule à carapace céramique que l'on veut obtenir. Cette boite en plusieurs parties est réalisée en un matériau rigide, de préférence en résine stratifiée, par surmoulage d'un noyau en bois.

On réalise séparément des pièces rapportées correspondant aux évidements en contre-dépouille prévus dans le noyau. Ces pièces sont réalisées en matière plastique se détruisant à la cuisson de la carapace céramique. Cette matière plastique présente des propretés thermiques et mécaniques convenables en particulier un retrait et une dilatation négligeables ou nuls et une grande résistance mécanique. On monte ensuite à l'intérieur de la boite ces parties rapportées en matière plastique. On enduit à l'aide d'un agent de démoulage les parois internes de la boite et les parties rapportées contre lesquelles vont être déposées les couches. L'agent de démoulage est un produit antiadhésif tel qu'un produit à base de silicone ou de graphite colloïdal.

La carapace réfractaire est ensuite constituée en plusieurs couches déposées successivement sur les faces internes de la boite et sur les parties rapportées s'éliminant à la cuisson. Pour déposer chaque couche réfractaire on utilise une barbotine que l'on introduit dans la boite. Cette barbotine comporte une charge réfractaire et un liant ayant des propriétés agglomérantes à froid et à chaud. Ce liant est formé par du silicate organique à réaction acide (silicate d'éthyle) de l'alcool et de l'acide. L'hydrolyse du silicate d'éthyle en milieu alcoolique donne de la silice colloïdale. Le dépôt par la barbotine est suivi par un saupoudrage (stucage) de la couche à l'aide d'une poudre réfractaire. La gélification est obtenue par de l'air chaud ou de vapeur d'ammoniac. L'opération est répétée plusieurs fois jusqu'à obtention d'une carapace d'épaisseur suffisante. La première couche est déposée directement au contact de la boite. Elle est effectuée à l'aide d'une barbotine à liant au silicate d'éthyle.

La carapace monobloc est extraite de la boite. A ce stade les parties rapportées en matière plastique restent encastrées dans la carapace.

La carapace subit ensuite une cuisson dans un four de chauffage. Pendant cette cuisson les parties rapportées en matière plastique se désagrègent, le résidu étant éliminé après cuisson. De même l'alcool du liant est éliminé à la cuisson. A la fin de la cuisson l'élément de moule comporte des évidements correspondant aux parties en matière plastique que la cuisson a permis d'éliminer.

Le procédé selon l'invention s'applique à la réalisation d'éléments de moule ayant une forme de révolution tels que les noyaux de roues simples ou doubles de turbomachines mais également à des éléments de moule de pièces n'ayant pas une forme de révolution (auget de roue Pelton par exemple).

Dans le cas d'un noyau de roue de turbomachine, la boite rigide est représentée par les figures 1, 2, 4, 7. Cette boite 1 correspond à l'extérieur de la roue que l'on veut obtenir. Elle est constituée de plusieurs parties séparables. La boite représentée sur les dessins comporte deux flasques 11 et 12.

Dans le cas du noyau de roue de turbomachine représenté par les figures, les évidements du noyau correspondant aux aubes de la roue et les pièces rapportées ont donc sensiblement le profil des aubes de la roue. On réalise un jeu d'aubes en matière plastique. Ces aubes, repérées 21 sont ensuite positionnées et fixées dans la boite 1. Chaque aube est maintenue entre les flasques 11 et 12 par un système de fixation permettant la séparation des flasques 11 et 12; par exemple pour réaliser la fixation des aubes en matière. plastique, les deux flasques 11 et 12 comportent, sur les faces correspondant à l'extérieur du noyau, des ténons (ou rainures) de positionnement correspondant au profil radial des aubes et les aubes comportent des rainures (ou tenons) qui s'emboîtent sur les tenons (ou dans les rainures) des flasques.

On enduit, à l'aide d'un agent de démoulage, les parties de la boite et les parties rapportées contre lesquelles vont être déposées les couches réfractaires de la carapace. Ainsi sur le boitier représenté par les figures 1 et 2, ou 7 on enduit les faces 111 et 112 ainsi que les surfaces des aubes 21.

On réalise ensuite la carapace réfractaire 3 conformément à la méthode expliquée précédemment, la première couche qui vient au contact des parois internes de la boite et des aubes rapportées étant réalisée avec une barbotine au silicate d'éthyle. La gélification est réalisée comme expliqué précédemment. On démonte ensuite la boite de manière à extraire la carapace de la boite. Les aubes 2 sont alors encastrées dans la carapace (figure 5). La cuisson est effectuée comme expliqué précédemment.

L'invention concerne un noyau à carapace réfractaire du type noyau de rotor de turbomachine (pompe, etc...). La figure 6 représente le mode de réalisation qui correspond aux figurés 1 à 4. Ce noyau monobloc se compose des parois 31 et 32 réunies par des cloisons intermédiaires 33 dans lesquelles sont ménagés des évidements 34 qui débouchent sur les faces extérieures des deux flasques. Ces évidements 34 correspondent aux aubes du rotor. Entre les parois 31 et 32 et les cloisons 33 sont ménagées des cavités internes, en volute, qui communiquent entre elles et débouchent vers l'extérieur par au moins une ouverture périphérique 35 qui s'ouvre sur le grand diamètre du noyau entré les parois 31 et 32. Cette ouverture 35 permet le remplissage et le vidage de la barbotine au moment de la formation de la carapace.

## Revendications

1. Procédé de confection d'un élément de moule consistant à effectuer une succession de couches à l'aide d'une barbotine comprenant une poudre réfractaire et un liant ayant des propriétés agglomérantes à chaud et à froid, chaque dépôt d'une couche étant suivi d'un saupoudrage à l'aide d'une poudre réfractaire, à effectuer une cuisson, caractérisé par le fait qu'il consiste à réaliser une boîte (1) dans laquelle sont montées des parties rapportées (2) en matière se désagrégeant à la cuisson, à enduire la boîte d'un film mince d'un agent de démoulage, puis à effectuer directement le dépôt de la succession des couches, de manière à obtenir une carapace (3) comportant des parois (31, 32), des cloisons (33) présentant des évidements (34) correspondant aux parties rapportées et des cavités internes, à extraire ladite carapace de la boîte en laissant les parties rapportées encastrées dans la carapace, ces parties rapportées étant détruites à la cuisson.

2. Proçédé selon la revendication 1, caractérisé par le fait que la première couche est obtenue à l'aide d'une barbotine à liant au silicate d'éthyle.

3. Procédé selon l'une quelconque des revendications précédentes, caractérisé par le fait que l'agent de démoulage est un produit anti-adhésif à base de silicone ou de graphite colloïdal.

4. Procédé selon l'une quelconque des revendications précédentes, caractérisé par le fait qu'il consiste à réaliser des pièces rapportées (21) en forme d'aubes, à réaliser une boîte formée de flasques (11, 12) en matière plastique correspondant à l'extérieur d'une roue de turbomachine et à fixer les aubes (21) auxdits flasques.

5. Procédé selon l'une quelconque des revendications précédentes, caractérisé par le fait qu'il consiste à réaliser une boîte (1) en plusieurs parties.

6. Procédé selon l'une quelconque des revendications précédentes, caractérisé par le fait qu'il consiste à réaliser une boîte (1) en résine stratifiée.

7. Elément de moule, de type noyau monobloc comportant des évidements en contre-dépouille et utilisé pour le moulage d'une roue à aubes de turbomachine, caractérisé par le fait que le noyau est creux et comporte des parois (31-32) réunies par des cloisons (33) présentant des évidements correspondant aux aubes, lesdites parois et lesdites cloisons délimitant des cavités qui débouchent vers l'extérieur.

## Claims

1. A process for producing a mould element comprising effecting a succession of layers by means of a barbotine comprising a refractory powder and a binder having hot and cold agglomerating properties, each deposit of a layer being followed by a powdering with a refractory powder, and effecting a firing, characterised in that it comprises forming a box (1) in which are mounted added parts (2) of a material which disintegrates upon firing, coating the box with a thin film of a mould-stripping agent, then effecting directly the deposit of the succession of layers so as to obtain a shell (3) having walls (31, 32), partitions (33) defining cavities (34) corresponding to the added parts and internal cavities, extracting said shell from the box and leaving the added parts embedded in the shell, these added parts being destroyed upon the firing.

2. A process according to claim 1, characterised in that the first layer is obtained by means of a barbotine having a ethyl silicate binder.

3. A process according to claim 1 or 2, characterised in that the mould-stripping agent is an anti-adhesive product based on silicon or colloidal graphite.

4. A process according to any one of the preceding claims, characterised in that it comprises forming the added elements (21) in the form of blades, constructing a box formed by cheeks (11, 12) of a plastics material corresponding to the exterior of a turbo-machine wheel, and fixing the blades (21) to said cheeks.

5. A process according to any one of the preceding claims, characterised in that it comprises constructing a box (1) in a plurality of parts.

6. A process according to any one of the preceding claims, characterised in that it comprises constructing a box (1) of laminated resin.

7. A mould element of the single-piece core type, comprising undercut cavities and used for the moulding of a blade wheel of a turbo- machine, characterised in that the core is hollow and comprises walls (31-32) interconnected by partitions (33) having cavities corresponding to the blades, said walls and said partitions defining cavities which open onto the exterior.

## Patentansprüche

1. Verfahren zur Herstellung eines Gießformelements, bestehend im Ausführen einer Folge von Schichten mittels einer Aufschlämmung' mit einem hitzefesten Pulver und einem Bindemittel, das bei Wärme und Kälte zusammenbackende Eigenschaften hat, wobei auf jeden Niederschlag einer Schicht eine Überstäubung mittels eines hitzefesten Pulvers folgt, und bestehend im Ausführen eines Brennens, dadurch gekennzeichnet, daß es im folgenden besteht : Herstellen eines Gehäuses (1), in dem angesetzte Teile aus einem beim Brennen zerfallenden Material montiert werden, Überziehen des Gehäuses mit einem dünnen Film eines Ausformmittels, danach unmittelbares Ausführen des Niederschlags der Folge von Schichten zur Herstellung einer Maske (3) mit Wänden (31, 32), wobei Zwischenwände (33) den angesetzten Teilen entsprechende Ausnehmungen (34) und innere Hohlräume aufweisen, und Entnehmen der Maske aus dem Gehäuse, wobei die angesetzten Teile in der Maske eingelassen bleiben und beim Brennen zerstört werden.

2. Verfahren nach Anspruch 1, dadurch gekennzeichnet, daß die erste Schicht durch eine Aufschlämmung mit einem Ethylsilikat-Bindemittel hergestellt wird.

3. Verfahren nach einem der vorhergehenden Ansprüche, dadurch gekennzeichnet, daß das Ausformmittel ein Antihaftmittel auf der Basis von Silicon oder kolloidalem Graphit ist.

4. Verfahren nach einem der vorhergehenden Ansprüche, dadurch gekennzeichnet, daß es aus folgenden besteht : aus der Herstellung von angesetzten Teilen (21) in Schaufelform, aus der Herstellung eines aus Scheiben (11, 12) gebildeten Gehäuses aus Kunststoff, das dem äußeren eines Turbomaschinenrads entspricht, und aus der Befestigung der Schaufeln (21) an den Scheiben.

5. Verfahren nach einem der vorhergehenden Ansprüche, dadurch gekennzeichnet, daß es aus der Herstellung eines mehrteiligen Gehäuses (1) besteht.

6. Verfahren nach einem der vorhergehenden Ansprüche, dadurch gekennzeichnet, daß es aus der Herstellung eines Gehäuses (1) aus geschichtetem Harz besteht.

7. Gießformelement in der Bauart eines einteiligen Kerns, das sich hinterschneidende Ausnehmungen aufweist und zum Formen eines Schaufelrads einer Turbomaschine verwendet wird, dadurch gekennzeichnet, daß der Kern hohl ist und Wände (31, 32) aufweist, die durch den Schaufeln entsprechende Zwischenwände verbunden sind, wobei die Wände und die Zwischenwände nach außen mündende Hohlräume bilden.
